# EUROPÄISCHE PATENTSCHRIFT

(11) **EP 3 997 268 B1**
(45) Veröffentlichungstag und Bekanntmachung des Hinweises auf die Patenterteilung: **15.11.2023**
(21) Anmeldenummer: 20737108.9
(22) Anmeldetag: 26.06.2020
(51) Int. Cl.: D21H 19/20, D21H 19/56, D21H 19/62, D21H 19/84, D21H 27/10

(54) **MULTIFUNKTIONALES BARRIEREPAPIER UND VERFAHREN ZU DESSEN HERSTELLUNG**
MULTIFUNCTIONAL BARRIER PAPER AND PROCESS FOR ITS MANUFACTURING
PAPIER BARRIÈRE MULTIFONCTIONNEL ET PROCÉDÉ POUR SA PRODUCTION

(30) Priorität: 08.07.2019 DE 102019118425
(43) Veröffentlichungstag der Anmeldung: 18.05.2022
(73) Patentinhaber: Constantia Pirk GmbH & Co. KG, 92712 Pirk (DE)
(72) Erfinder: KICK, Markus, 92637 Weiden (DE); KESMARSZKY, Thomas, 92729 Weiherhammer (DE)
(74) Vertreter: Hannke Bittner & Partner mbB Regensburg
(86) Internationale Anmeldenummer: PCT/EP2020/068170
(87) Internationale Veröffentlichungsnummer: WO 2021/004818

(56) Entgegenhaltungen:
- EP-A1- 3 444 400
- EP-A1- 3 461 637
- US-A1- 2017 211 237

## Beschreibung

Die vorliegende Erfindung bezieht sich auf ein multifunktionales Barrierepapier sowie auf ein Verfahren zu dessen Herstellung

Aus dem Stand der Technik sind Barrierepapiere bekannt, welche für Kaltsiegel- und Heißsiegelanwendungen geeignet sind. Diese Papiere sind meist mit einem Polyvinylidenchlorid- (PVDC-) Lack beschichtet, welcher dem Papier hohe Dichtigkeit gegenüber Gasen und (Luft-) Feuchtigkeit verleiht. In der Lebensmittelindustrie sind einige der derartig beschichteten Barrierepapiere (z. B. mit "Saran" der Firma Dow Chemical) zwar zugelassen, jedoch werden derartige Papiere als Verpackungen aufgrund der chlorhaltigen Copolymere und damit verbundenen Gesundheitsbedenken, Umweltverträglichkeit und erhöhten Kosten bei der Entsorgung, zum Beispiel über thermische Verbrennung, der Verpackung ungern verwendet. Da PVDC - Beschichtungen nicht zur Kaltversiegelung - hier mangels thermischer Aktivierung - eingesetzt werden können, wird für solche Anwendungen zusätzlicher Kaltsiegellack, beispielsweise auf chemischer Basis von Naturkautschuk, auf die vorhandene PVDC-Beschichtung im Druckverfahren appliziert.

Coextrudierte Harze stellen ebenfalls eine Möglichkeit dar, Papieren eine erhöhte Dichtigkeit gegenüber Gasen und (Luft-) Feuchtigkeit zu verleihen. Derartige Papiere werden jedoch aufgrund ihrer unnatürlichen Haptik ebenfalls vom Markt schlecht angenommen. Außerdem ist die Recyclingfähigkeit eines derart beschichteten Papiers eingeschränkt. Bisher wurde auch keine Lösung gefunden Faser-Brüche wirksam zu verhindern, insbesondere bei der Produktion von vorgefertigten Beuteln (pouch-making) mit Seitenfalten oder Flow-pack-Verpackungen mit Seitenfalten.

Der vorliegenden Erfindung liegt daher die Aufgabe zugrunde, ein Barrierepapier bereitzustellen, welches einerseits eine hohe Dichtigkeit gegenüber Gasen und (Luft-) Feuchtigkeit aufweist, andererseits jedoch auch leicht zu verarbeiten und zu entsorgen ist. Darüber hinaus ist es wünschenswert, eine Verpackung bereitzustellen, welche die oben dargestellten Nachteile nicht aufweist.

Diese Aufgabe wird Vorrichtungsseitig durch ein Barrierepapier gemäß Patentanspruch 1, eine Verpackung gemäß Patentanspruch 14, sowie verfahrensseitig durch ein Verfahren gemäß Patentanspruch 15 gelöst.

Ein erfindungsgemäßes Barrierepapier weist demnach einen ein Papier umfassenden Träger auf, welcher auf einer ersten Seite und auf einer der ersten Seite gegenüberliegenden zweiten Seite jeweils zumindest abschnittsweise eine Beschichtung aufweist, wobei sich die Beschichtungen auf den beiden gegenüberliegenden Seiten unterscheiden. Das Barrierepapier weist eine Sauerstofftransportrate (OTR, Oxygen Transfer Rate) von ≤ 10 cm³/m²•d•bar (DIN 53380-3) und eine Wasserdampfdurchlässigkeit (MVTR, Moisture Vapor Transmission Rate) ≤ 15 g/m²•d auf (ISO 15106-3). Mindestens die erste Beschichtung auf der ersten Seite umfasst einen Polyurethan- (PU-) Lack. Mindestens die auf der zweiten Seite angeordnete zweite Beschichtung umfasst abschnittsweise eine im Kalt- oder Heißsiegelverfahren aktivierbare Siegelschicht. Bei dieser Siegelschicht handelt es sich insbesondere um eine thermisch aktivierbare Siegelschicht und/oder eine Kaltsiegelbeschichtung. Bezüglich der optional auf der zweiten Seite angeordneten "Kaltsiegelbeschichtung" wird darauf hingewiesen, dass diese im Rahmen dieser Erfindung oftmals auch als "Kaltsiegellack" bezeichnet wird. Ein Kaltsiegellack stellt eine besonders bevorzugte Ausführungsform einer Kaltsiegelbeschichtung dar. Wenn nicht explizit Vorteile eines Kaltsiegellacks gegenüber einer Kaltsiegelbeschichtung dargelegt sind, werden im Rahmen der Beschreibung der vorliegenden Erfindung daher die Begriffe "Kaltsiegelbeschichtung" und "Kaltsiegellack" synonym verwendet. Als eine Siegelschicht wird im Rahmen dieser Erfindung eine Schicht verstanden, die mit einer anderen Schicht und/oder gegen sich selbst gesiegelt werden kann. Insbesondere ist eine solche Siegelschicht somit dazu geeignet eine zumindest temporäre Adhäsion zu einer anderen Schicht und/oder sich selbst auszubilden.

Im Gegensatz zu den aus dem Stand der Technik bekannten Barrierepapieren weist ein solches Barrierepapier die oben beschriebenen Nachteile nicht auf. Aufgrund der Beschichtung mit einem Polyurethan-Lack weist es eine angenehme Haptik auf. Der PU-Lack kann optional so dünn aufgebracht werden, so dass die Haptik des Papiers erhalten bleibt. Dennoch weist ein solches Barrierepapier die geforderten Eigenschaften hinsichtlich der geringen Sauerstofftransportrate und Wasserdampfdurchlässigkeit auf. Darüber hinaus ist die einfache Verarbeitung insbesondere in der Verpackungsindustrie auf konventionellen Maschinen möglich, ohne dass es zu Faserbrüchen im Papier kommt. Die thermisch aktivierbare Siegelschicht oder die Kaltsiegelbeschichtung ermöglicht das einfache Verbinden von Abschnitten des Barrierepapiers mit anderen Verpackungskomponenten oder einem anderen Abschnitt desselben oder eines anderen Barrierepapiers.

Bevorzugt ist der Polyurethan-Lack wasserbasiert. Dies ist in Bezug auf die Handhabung, Lagerung, Emissionen und die Entsorgung vorteilhaft.

In einer bevorzugten Ausführungsform des Barrierepapiers weist das Papier des Trägers ein Flächengewicht im Bereich von 40 - 200 g/m², bevorzugt im Bereich von 80 - 150 g/m², insbesondere bevorzugt im Bereich von 85 - 110 g/m² auf. Flächengewichte aus diesem Bereich haben sich als besonders geeignet gezeigt. Einerseits sind diese Barrierepapiere leicht zu verarbeiten (insbesondere mit üblichen Maschinen) und kostengünstig, anderseits haben sie aber auch eine angenehme Haptik, ein wertigen Eindruck und die notwendige Stärke zur Gewährleistung der Reißfestigkeit, Steifigkeit und der hohen Dichtigkeit gegenüber Gasen und (Luft-) Feuchtigkeit zu bieten. Vorteilhaft ist weiterhin, dass derartige Papiere leicht bedruckbar (beispielsweise mit lösemittelhaltigen Tief- und Flexodruckfarben) sind, wozu ebenfalls übliche Maschinen verwendet werden können, ohne das unerlaubt hohe Restlösemittelgehalte im Papier verbleiben. Die Farbe haftet dauerhaft auf dem Papier, so dass der gewünschte optische Eindruck, welcher insbesondere in der Verpackungsindustrie für die Wiedererkennbarkeit eines Markenprodukts wichtig ist, gewährleistet werden kann und dauerhaft erhalten bleibt. Zur Erzielung von Glanz- und/oder Matteffekten können zusätzlich aus dem Stand der Technik bekannte Lacke eingesetzt werden. Zur Reduzierung der Blockneigung der nicht siegelfähigen Seite im Rollenwickel gegen Kaltsiegellack kann wahlweise ein sogenannter Dehäsivlack auf die dem Kaltsiegellack gegenüberliegende Seite des Papieres aufgebracht sein, beispielsweise im Tiefdruckverfahren mit einer Schichtdicke von bevorzugt ca. 1µm.

In einer bevorzugten Ausführungsform des Barrierepapiers weist das Papier des Trägers mindestens eine kalandrierte Oberfläche, bevorzugt mit hoher Faserdichte, auf. Insbesondere vorteilhaft ist, dass Glanz und Glätte des Papiers erhöht sind. Insbesondere bevorzugt ist das Papier bei einer Temperatur im Bereich zwischen 150 und 250°C, bevorzugt zwischen 180 und 230°C, insbesondere bevorzugt zwischen 200 und 220°C kalandriert. Insbesondere ist unabhängig davon oder ergänzend dazu bevorzugt, dass das Papier bei einem Druck im Bereich zwischen 200 und 50000°kPas, bevorzugt zwischen 300 und 30000°kPas, insbesondere bevorzugt zwischen 1000 und 50000°kPas kalandriert ist. Papiere, welche derart kalandriert sind, haben sich als besonders vorteilhaft erwiesen, da sie einerseits die gewünschte Farbaufnahme und Haptik aufweisen, andererseits aber auch die zusätzliche Oberflächenbeschichtung ausreichend fest und dauerhaft binden können.

In einer bevorzugten Ausführungsform des Barrierepapiers umfasst der Lack der ersten Beschichtung auf der ersten Seite das Polyurethan in semikristalliner Form. Überraschenderweise hat sich gezeigt, dass durch ein derartiges semikristallines Polyurethan der Lack thermisch nachbearbeitet werden kann, beispielsweise zusätzlich gehärtet. Dies kann vielfältige Vorteile bieten, beispielsweise die Haptik oder die optische Erscheinung (z. B. Glanz oder Reflexionsvermögen) verbessern oder die Sauerstofftransportrate und die Wasserdampfdurchlässigkeit weiter verringern, was insbesondere im Bereich der Verpackungsindustrie vorteilhaft für die Lagerstabilität der in ein derartiges Barrierepapier eingepacktes Produkt sein kann.

In einer bevorzugten Ausführungsform des Barrierepapiers umfasst die erste Beschichtung auf der ersten Seite weiterhin einen Polyvinylalkohol, welcher bevorzugt als ein Homo- oder Co-Polymer vorliegt. Ergänzend oder alternativ dazu ist insbesondere bevorzugt, dass die Beschichtung auf der ersten Seite ein Ethylen-Vinyllaurat-Alkohol-Copolymer umfasst.

In einer bevorzugten Ausführungsform des Barrierepapiers umfasst die erste Beschichtung eine Polymerbeschichtung bestehend aus Isoprene-, Styrol-Isopren-, Styrol-Ethylen-Butadien-Latices, Styrol-Ethylen-Propylen-Latices, Styrol-Butadien-Latices und/oder (Alkylierte/A-rylierte) Acrylat- und/oder (Alkylierte/Arylierte) Styrol-Acrylat-Copolymere und/oder Olefinsche-Copolymere und/oder Ethylen-Vinylacetat-Copolymere oder Mischungen hieraus.

In einer bevorzugten Ausführungsform des Barrierepapiers ist die erste und/oder zweite Beschichtung durch eine Zwischenschicht zumindest abschnittsweise von dem Träger beabstandet. Besonders bevorzugt ist hierbei, dass die Zwischenschicht eine Dispersion aus alkylierten Keten-Dimeren, und/oder Vinylsilan-Derivaten unterschiedlicher Molekulargewichte, oder Mischungen hieraus umfasst.

In einer bevorzugten Ausführungsform des Barrierepapiers umfasst die erste Beschichtung auf der ersten Seite ergänzend oder alternativ dazu mindestens ein Polymer, welches ausgewählt ist aus einer Gruppe, die ein oder mehrere Copolymere eines Polyesters und aliphatischen Epoxiden, ein oder mehrere Copolymere eines (Alkylierten/Arylierten) Acrylats und aliphatischen Epoxiden, ein oder mehrere Homo- oder Co-Polymere des Polyvinylpyrolidon, ein oder mehrere Cycloolefin-Copolymere (COC), insbesondere bevorzugt auf Basis Norbornen Polymeren (COP) oder auf Basis Norbornen-Ethylen-Copolymeren (COC), (teilweise oder vollständig hydriert), Polyamide, Cellulosederviate, ein oder mehrere lösliche Polycarbonat-Copolymere einzeln oder in einer Kombination mehrerer der in der Gruppe enthaltenen Polymere und bevorzugt eine Vernetzungskomponente aus der Gruppe der Isocyanate, Amine, Anhydride, Oxazoline, Azeridine reaktive Silane, Dicarbonsäuren umfasst. Die in dieser Gruppe enthaltenen (Co-) Polymere haben gezeigt, dass sie insbesondere geeignet sind, um das Papier des Trägers mit den für das Barrierepapier gewünschten Eigenschaften auszustatten. Insbesondere die Siegelfähigkeit, die Haptik und die geringe Sauerstofftransportrate und die Wasserdampfdurchlässigkeit lassen sich dadurch vorteilhaft beeinflussen.

Insbesondere bevorzugt ist bei einer Variante des Barrierepapiers, dass die erste und/oder zweite Beschichtung anorganische Feststoffe enthält. Insbesondere bevorzugt sind tonerdebasierte Feststoffe und/oder Schichtsilikate. In einer bevorzugten Ausführungsform enthält die erste Beschichtung Glimmer-Partikel. Überraschenderweise hat sich gezeigt, dass diese anorganischen Partikel besonders vorteilhaft insbesondere für die Verringerung der Wasserdampfdurchlässigkeit sind.

In einer besonders bevorzugten Variante des Barrierepapiers weist dieses mindestens 10% Pigmentvolumenkonzentration in der Beschichtung, eines solchen anorganischen Feststoffs auf. Es hat sich gezeigt, dass bei dieser Menge anorganischen Feststoffs bereits eine besonders hohe Sauerstoff- und Wasserdampfbarriere erreicht werden kann.

Insbesondere zur Erhöhung der Sauerstoffbarriere und somit zur Reduzierung der Sauerstofftransportrate (OTR) auch unter 10 cm³/m²•d•bar ist vorteilhaft, dass der Träger bzw. das (Träger-) Papier mit einem Primer versehen ist. Insbesondere ist vorteilhaft, wenn der Primer als eine (nicht zwingend geschlossene) Schicht - bevorzugt direkt - auf den Träger aufgebracht ist und erst darüber erste Beschichtung angeordnet ist. Als besonders bevorzugt haben sich - unabhängig von der Anordnung - Mengen des Primers von 0,5 - 5 g/m², bevorzugt von 1 - 4 g/m², bevorzugt von 1,5 - 3 g/m², insbesondere bevorzugt von etwa 2 g/m² insbesondere in Bezug auf die Wirkung und die Kosteneffizienz als vorteilhaft erwiesen. Die oben genannten Mengenangaben beziehen sich dabei jeweils auf das Trockengewicht des Primers, unabhängig von der Art der Aufbringung. Denkbar wäre zur Vereinfachung einer homogenen Aufbringung insbesondere das Tränken in einer Lösung oder Suspension des Primers oder das Aufstreichen oder Aufsprühen einer solchen Lösung oder Suspension.

Insbesondere sind Primerzusammensetzungen bevorzugt, welche Substanzen umfassen, die einzeln oder in einer Kombination mehrerer Substanzen aus einer Gruppe ausgewählt sind, die ein oder mehrere Homo- oder Co-Polymere Polyvinylalkohole, ein oder mehrere Ethylen-Vinyllaurat-Alkohol-Copolymere, ein oder mehrere Homo- oder Co-Polymere des Polyvinylpyrolidon, ein oder mehrere Copolymere eines Polyesters und eines aliphatischen Epoxids, ein oder mehrere Copolymere eines (Alkylierte/Arylierte) Acrylats und eines aliphatischen Epoxids, ein oder mehrere (Alkylierte/Arylierte) Acrylate, Polyamide, Cellulosederivate, ein oder mehrere quervernetzte Polyurethane umfasst. Die in dieser Gruppe enthaltenen (Co-) Polymere haben gezeigt, dass sie als Primer insbesondere dazu geeignet sind, um im Barrierepapier die Sauerstofftransportrate und die Wasserdampfdurchlässigkeit positiv zu beeinflussen, insbesondere zu verringern.

In einer bevorzugten Ausführungsform weist das Barrierepapier auf der zweiten Seite eine zweite Beschichtung auf, welche eine Heißsiegeleigenschaft bereitstellt. Insbesondere ist somit bevorzugt, dass diese Beschichtung die thermisch aktivierte Versiegelung des Barrierepapiers ermöglicht. Als Besonders vorteilhaft hat sich insbesondere für die einfache Verarbeitung in der Verpackungsindustrie eine Ausführungsform erwiesen, in der die Beschichtung auf der zweiten Seite einen Heißsiegellack umfasst.

Bevorzugt ist eine Menge der zweiten Beschichtung auf der zweiten Seite des Barrierepapiers in einem Bereich von 2 - 30 g/m², bevorzugt von 5 - 20 g/m², bevorzugt von 8 - 15 g/m², insbesondere bevorzugt von etwa 10 g/m². Diese Mengen haben sich als besonders vorteilhaft gezeigt, um einerseits die geforderte Wasserdampf- und Sauerstoffdichtigkeit zu gewährleisten oder zu unterstützen, andererseits aber auch die ausreichende Festigkeit einer Siegelschicht zu bieten und/oder eine Abschirmung eines in das Barrierepapier eingepackten Produkts gegenüber den übrigen Komponenten des Barrierepapiers zu gewährleisten.

Insbesondere ist bevorzugt, dass die zweite Beschichtung auf der zweiten Seite eines Barrierepapiers einen polyolefinhaltigen Lack umfasst. Derartige Lacke, insbesondere low-density-Polyethylen- (LDPE-) haltige Lacke oder LDPE-ähnliche Lacke ("LDPE-like lacquer", welche insbesondere im Sinne von Polyethylen-Co/Terpolymeren-haltigen Lacken zu verstehen sind), sind aufgrund ihrer Siegelfähigkeit und der Möglichkeit, diese mit üblichen Maschinen zu verarbeiten bevorzugt.

Ist statt einer Heißsiegelung eine Kaltsiegelung beim Abpackprozess von Temperaturempfindlichen Füllgütern erforderlich, wird auf dem oben beschriebenen Heißsiegellack oder auf die Papieroberfläche selbst ein Kaltsiegellack, vorzugsweise auf Basis von Naturlatex, zumindest partiell und insbesondere bevorzugt im Tiefdruckverfahren aufgetragen. Geeignete Auftragsmengen sind hierbei 1 - 10 g/m², bevorzugt 2 - 5 g/m², insbesondere bevorzugt ca. 4g/m² Trockenauftragsgewicht.

In einer bevorzugten Ausführungsform weist die zweite Beschichtung auf der zweiten Seite Barrierepapiers im versiegelten Zustand eine Haftkraft gegenüber sich selbst und/oder einer anderen Lage eines identischen Barrierepapiers auf, welche mindestens 1,5 N/15 mm, bevorzugt mindestens 3 N/15 mm, besonders bevorzugt mindestens 5 N/15 mm beträgt. Als versiegelter Zustand wird diesbezüglich ein Zustand verstanden, in dem mindestens eine zweite Beschichtung auf der zweiten Seite eines Barrierepapiers thermisch aktiviert wurde und mit einem Abschnitt eines Barrierepapiers verbunden wurde. Die thermische Aktivierung erfolgt bevorzugt bei einer Temperatur von mindestens 80°C, bevorzugt mindestens 90°C, bevorzugt mindestens 100°C. Diese Temperaturen haben sich für eine große Anzahl möglicher zweiter Beschichtungen als vorteilhaft erwiesen, um eine ausreichende Festigkeit der Verbindung von Abschnitten des/der Barrierepapiers/e miteinander zu gewährleisten. Die so erreichte Festigkeit ist bevorzugt so hoch, dass das eine Zugbelastung auf das Barrierepapier zum Reißen des Papierträges des Barrierepapiers führt und die versiegelte Kontaktstelle der Barrierepapierabschnitte intakt bleibt.

Im Falle der Kaltversiegelung erfolgt die Versiegelung bevorzugt bei Raumtemperatur mit einem Siegeldruck von mindestens 2 bar. Die Haftkraft gegenüber sich selbst beträgt mindestens 1,5N/15mm.

insbesondere für den Fall, dass das Barrierepapier auch für einzelne oder eine Vielzahl von Aromen und/oder Fette undurchlässig sein soll oder zumindest eine temporäre Barriere für diese Stoffe bilden soll, ist bevorzugt, dass die zweite Beschichtung auf der zweiten Seite eines Barrierepapiers ein hydroxylfunktionalisiertes, acrylathaltiges Copolymer umfasst.

Verringert werden kann die Undurchlässigkeit für einzelne oder eine Vielzahl von Aromen und/oder Fette ergänzend oder alternativ dazu auch durch Silica, welches in der zweiten Beschichtung auf der zweiten Seite des Barrierepapiers enthalten ist. Als Menge des bevorzugt als Partikel einer mittleren Partikelgröße (d₅₀, Sedigraph) im Bereich von 0,1 - 30 µm vorliegenden Silicas hat sich ein Bereich von 1 - 20 g/m², bevorzugt von 2 - 10 g/m², insbesondere bevorzugt von etwa 3 - 5 g/m², als besonders vorteilhaft hinsichtlich der Aromaversiegelung im Verpackungswesen gezeigt.

Ist das einfache Öffnen einer ein Barrierepapier umfassenden Verpackung durch einen Benutzer erwünscht, ist bevorzugt, dass die zweite Beschichtung auf der zweiten Seite eines Barrierepapiers im versiegelten Zustand eine Haftkraft gegenüber sich selbst und/oder einer anderen Lage eines identischen Barrierepapiers aufweist, welche höchstens 7 N/15 mm, bevorzugt höchstens 5 N/15 mm, besonders bevorzugt höchstens 3 N/15 mm beträgt. Als versiegelter Zustand wird auch diesbezüglich ein Zustand verstanden, in dem mindestens eine zweite Beschichtung auf der zweiten Seite eines Barrierepapiers thermisch aktiviert wurde und mit einem Abschnitt eines Barrierepapiers verbunden wurde. Die thermische Aktivierung erfolgt auch hier bevorzugt bei einer Temperatur von mindestens 80°C, bevorzugt mindestens 90°C, bevorzugt mindestens 100°C oder über Kaltversiegelung mit Aktivierung des aufgetragenen Kaltsiegellacks mittels auf dem Barrierepapier aufgebrachtem Druck bei Raumtemperatur. Eine zumindest lokal geringe Haftkraft ist insbesondere dann vorteilhaft, wenn in einer Verpackung Abschnitte vorgesehen sind, welche für den Benutzer leichten Zugang zum von der Verpackung umschlossenen Produkt gewährleisten sollen. Derartige Verpackungen sind beispielsweise Chips- oder Bonbontüten, welche zwar durch einen Benutzer leicht zu öffnen sein sollen, jedoch dabei ihre Eigenschaft als Tüte nicht verlieren sollen. Die Zerstörung von Abschnitten der Verpackung abseits des oder der vorgesehenen Öffnungsabschnitts/e ist daher unerwünscht. Die oben definierte geringe Haftkraft der Beschichtung auf der zweiten Seite des Barrierepapiers im versiegelten Zustand gegenüber sich selbst und/oder einer anderen Lage eines identischen Barrierepapiers erlaubt es, eine solche Tüte unter derart geringem Kraftaufwand in den vorgesehenen Abschnitten zu öffnen, dass eine über den vorgesehenen Öffnungsabschnitt hinausgehende Ausbreitung der Öffnung, beispielsweise durch Reißen des Trägerpapiers, verhindert wird.

In einer bevorzugten Ausführungsform eines Barrierepapiers, welche insbesondere das oben beschriebene einfache Öffnen einer ein Barrierepapier umfassenden Verpackung durch einen Benutzer ermöglicht, umfasst die zweite Beschichtung auf der zweiten Seite des Barrierepapiers bevorzugt ein Ethylen-Metacrylsäure-Copolymer. Insbesondere bevorzugt sind dabei Mengen im Bereich von 2 - 20 g/m², bevorzugt von 3 - 10 g/m², bevorzugt von 4 - 7 g/m², insbesondere bevorzugt von etwa 5 g/m² insbesondere in Bezug auf die geringe Siegelstärke und die Kosteneffizienz durch den zu erreichenden hohen Festkörpergehalt des Lackes als vorteilhaft erwiesen. Die oben genannten Mengenangaben beziehen sich dabei jeweils auf das Trockengewicht des der Beschichtung, unabhängig von der Art der Aufbringung (beispielsweise das Aufstreichen oder Aufsprühen einer ein solches Copolymer enthaltenden Lösung, Dispersion oder Suspension).

Ist eine besondere Dichtigkeit des Barrierepapiers gegenüber Aromen gewünscht, hat es sich als vorteilhaft erwiesen, wenn eine zusätzliche Schicht auf der zweiten Seite des Barrierepapiers vorgesehen ist. Bevorzugt umfasst diese Schicht einen anorganischen Feststoff. insbesondere bevorzugt ist dies ein anorganischer Feststoff, welcher tonerdebasierte Partikel und/oder ein Schichtsilikat umfasst. In einer bevorzugten Ausführungsform enthält diese Schicht Tonerde, Talkum oder Silica. Überraschenderweise hat sich gezeigt, dass diese anorganischen Partikel vorteilhaft sind, insbesondere für die Verringerung der Aromendurchlässigkeit des Barrierepapiers. Als Menge der Schicht, die diese Partikel, welche vorzugsweise eine mittleren Partikelgröße (d₅₀, Sedigraph) im Bereich von 0,1 - 30 µm aufweisen, umfasst, hat sich ein Bereich von 1 - 20 g/m², bevorzugt von 2 - 10 g/m², insbesondere bevorzugt von etwa 3 - 7 g/m², insbesondere von etwa 5 g/m² als besonders vorteilhaft hinsichtlich der Aromaversiegelung im Verpackungswesen erwiesen.

insbesondere ist bevorzugt, dass die zusätzliche Schicht auf der zweiten Seite des Barrierepapiers zwischen dem Träger und der oben beschriebenen Beschichtung auf der zweiten Seite des Barrierepapiers angeordnet ist. Dementsprechend ist es nicht zwingend erforderlich, dass die Beschichtung auf der zweiten Seite des Barrierepapiers den Träger (vollflächig) kontaktiert. Es ist möglich und für einige Anwendungen vorteilhaft, dass zwischen der Beschichtung auf der zweiten Seite des Barrierepapiers und dem Träger mindestens abschnittsweise eine weitere Schicht angeordnet ist.

Die zusätzliche Schicht kann bevorzugt thermisch aktivierbar und somit bevorzugt - wie auch die zweite Beschichtung auf der zweiten Seite des Barrierepapiers - Teil einer thermisch aktivierbaren Siegelschicht sein. Diese kann auch über einer aufgetragenen Druckfarbe lackiert sein.

Ist eine besonders stabile Verpackung und Robustheit des Barrierepapiers gewünscht, hat es sich als vorteilhaft gezeigt, dass die Bruch- und/oder Reißfestigkeit des Trägers erhöht wird. Diesbezüglich hat es sich als vorteilhaft erwiesen, den Träger mit Polymeren zu verstärken beziehungsweise zu (unter)stützen. Dazu besonders geeignet sind überraschenderweise Polyurethane und/oder Polyamide. Bevorzugt werden diese auf den Träger des Barrierepapiers, insbesondere bevorzugt in Lösung, Dispersion oder Suspension als Lack auf die Trägeroberfläche/n aufgebracht. Unabhängig von der Auswahl der Polymere ist insbesondere bevorzugt, dass die Polymere beidseitig auf den Träger aufgebracht werden. Die Polymere können begünstigt durch die Porosität des Trägers in das Papier eindringen und die Vernetzung der Papierfasern verstärken. Zusätzlich wirkt der Lackfilm an der Papieroberfläche physikalisch durch mechanischen Aufbau von Gegenkräften bei einer am Papier angelegten Zugbeanspruchung einem Papierriss beim Verpackungsprozess entgegen. Überraschenderweise konnte gezeigt werden, dass die Polymere auch den Bruch von Papierfasern verhindern und/oder die Anzahl bei Belastung auftretender Brüche reduzieren können. Dies ist insbesondere bei der (maschinellen) Behandlung des Barrierepapiers vorteilhaft, da hier beispielsweise beim Verpackungsprozess oder der Herstellung von Tüten lokal starke mechanische Belastungen auftreten können. Im Hinblick auf den erreichbaren Stärkenzuwachs und dennoch geringer Materialkosten haben sich Mengen des Polymers im Bereich von 0,5 - 20 g/m², bevorzugt von 1 - 10 g/m² als vorteilhaft erwiesen. Diese Mengenangaben beziehen sich auf das Trockengewicht des Polymers.

In einer bevorzugten Ausführungsform des Barrierepapiers ist vorgesehen, dass dieses zumindest abschnittsweise einseitig eine selbstversiegelnde (cold-seal-) Schicht aufweist. Diese Cold-seal-Schicht ist vorzugsweise auf der zweiten Seite des Barrierepapiers angeordnet. Dies kann beispielsweise durch eine (zusätzliche) Cold-seal-Beschichtung, insbesondere einen Cold-seal-Lack, erreicht werden. Dies ist beispielsweise vorteilhaft, wenn das Barrierepapier für Flow-Pack-Verpackungen, insbesondere zum Verpacken von Schokolade, eingesetzt wird. In einer bevorzugten Ausführungsform überdeckt der Cold-seal-Lack zumindest abschnittsweise einen Heißsiegel-Lack mit einer Schichtdicke von beispielsweise 2 µm.

In einer bevorzugten Ausführungsform des Barrierepapiers ist vorgesehen, dass dieses zumindest abschnittsweise einseitig eine Oberflächenbeschichtung verminderter Haftkraft aufweist. Diese Oberflächenbeschichtung ist vorzugsweise auf der ersten Seite des Barrierepapiers angeordnet. Dies kann beispielsweise durch eine (zusätzliche) Antiblocking- und/oder Anticling- (beziehungsweise Antihaft-) Beschichtung erreicht werden. Dies ist beispielsweise vorteilhaft, um das unerwünschte Verkleben einer Cold-seal-Beschichtung mit Abschnitten des Barrierepapiers zu vermeiden. In einer bevorzugten Ausführungsform überdeckt die Antiblocking- und/oder Antihaft-Beschichtung zumindest abschnittsweise die Beschichtung auf der ersten Seite des Barrierepapiers.

In einer weiteren bevorzugten Ausführungsform des Barrierepapiers ist vorgesehen eine Beschichtung zumindest eine weitere Schicht bevorzugt aus Aluminiumoxid und/oder Siliciumoxid (oder Mischungen hieraus) oder Aluminium auf das Papier, das heißt auf die Papieroberfläche selbst oder auf die vorher mit Primer oder Barrierelack-lackierte Papierseite aufzudampfen, um die Barriereeigenschaften des Papiers weiter zu verbessern. Die Auftragsmengen sind vorzugsweise so gewählt, dass sie eine Schichtstärke von 0,01 bis 0,2 Mikrometer, bevorzugt 0,02 bis 0,1 Mikrometer ausbilden. Bevorzugt wird zum Aufbringen einer derartigen Beschichtung, auch auf Papiersubstraten, ein Verfahren im Hochvakuum gewählt.

In einer weiteren bevorzugten Ausführungsform des Barrierepapiers kann dieses als Laminat ausgeführt sein. Beispielsweise können mehrere der oben beschriebenen Barrierepapiere miteinander, beispielsweise zu einer Duplexstruktur verklebt sein. Dies ist beispielsweise vorteilhaft, wenn eine stärkere, stabilere oder hochwertiger erscheinende Verpackung gewünscht ist. Ein Laminat eines Barrierepapiers muss jedoch nicht zwingend alle der oben genannten Beschichtungen (mehrfach) aufweisen. Es ist in vielen Fällen ausreichend, wenn der Träger selbst ein Laminat ist und dieses Laminat als Träger jeweils einseitig eine der oben beschriebenen Beschichtungen aufweist. Beispielsweise ist hierfür ein Laminat mehrerer Papiere vorteilhaft. Diese Papiere können identische oder unterschiedliche Eigenschaften aufweisen. Insbesondere ist bevorzugt, dass mindestens zwei Lagen Papier miteinander, bevorzugt unter Verwendung mindestens eines Polymers, miteinander zumindest abschnittsweise verklebt sind. Als Polymere haben sich dafür insbesondere Casein-basiere und/oder synthetische Kleber als vorteilhaft erwiesen. Die Verklebung erfolgt bevorzugt im Nass- oder Trockenkaschierverfahren.

Weiterhin wird die oben genannte Aufgabe durch eine flexible Verpackung gelöst, welche ein Barrierepapier nach einem der vorangegangenen Ansprüche umfasst.

Weiterhin wird die oben genannte Aufgabe durch ein Verfahren zur Herstellung eines Barrierepapiers gemäß Patentanspruch 14 gelöst.

Ein solches Verfahren zeichnet sich dadurch aus, dass ein ein Papier umfassender Träger bereitgestellt wird, welcher auf einer ersten Seite und auf einer der ersten Seite gegenüberliegenden zweiten Seite jeweils zumindest abschnittsweise mit einer Beschichtung versehen wird, wobei sich die Beschichtungen auf den beiden gegenüberliegenden Seiten unterscheiden. Mindestens auf der zweiten Seite wird eine thermisch aktivierbare zweite Beschichtung, bevorzugt eine Siegelschicht, aufgebracht und mindestens auf der ersten Seite wird eine einen, semikristallinen Polyurethan- (PU-) Lack umfassende erste Beschichtung aufgebracht. Die Mengen dieser Beschichtungen sind so ausgewählt, dass nach dem Trocknen dieser Beschichtungen das Barrierepapier eine Sauerstofftransportrate (OTR, Oxygen Transfer Rate) von ≤ 10 cm³/m²•d•bar, gemessen bei 23°C/ 75% Umgebungsfeuchte und eine Wasserdampfdurchlässigkeit (MVTR, Moisture Vapor Transmission Rate) ≤ 15 g/m²•d, gemessen bei 23°C/ 85% und zu 0% (auf der Sensorseite) Umgebungsfeuchte aufweist.

Wie oben bereits im Hinblick auf das Produkt dargestellt wurde, kann durch das Aufbringen der ersten, den Polyurethan-Lack enthaltenden Beschichtung einerseits ein entscheidender Beitrag zu der Verringerung der Sauerstofftransportrate und der Wasserdampfdurchlässigkeit geleistet werden, jedoch darüber hinaus auch die in der Verpackungsindustrie gewünschte angenehme Haptik eines nach diesem Verfahren hergestellten (Verpackungs-) Produkts erreicht werden. Die Dicke der ersten und zweiten Beschichtungen kann variabel gewählt werden und insbesondere der PU-Lack der ersten Beschichtung so dünn aufgebracht werden, so dass die Haptik des Papiers erhalten bleibt. Die thermisch aktivierbare Siegelschicht beziehungsweise die zweite Beschichtung ermöglicht das einfache Verbinden von Abschnitten des Barrierepapiers mit anderen Verpackungskomponenten oder einem anderen Abschnitt desselben oder eines anderen Barrierepapiers.

Vorzugsweise wird das Papier des Trägers mit einem Flächengewicht im Bereich von 40 - 200 g/m², bevorzugt im Bereich von 80 - 150 g/m², insbesondere bevorzugt im Bereich von 85 - 110 g/m² bereitgestellt, da sich Flächengewichte aus diesem Bereich als besonders geeignet hinsichtlich der geforderten Stärke und Belastbarkeit einerseits, leichter Verarbeitbarkeit (insbesondere mit üblichen Maschinen) und geringen Kosten andererseits gezeigt haben.

In einer bevorzugten Verfahrensvariante wird ein derartiges Barrierepapier zumindest auf der ersten Seite bezüglich des Trägers mit einem optisch erkennbaren Muster bedruckt. Dies kann vor, während oder nach dem Aufbringen des PU-Lacks erfolgen. Die optisch erkennbare Farbe haftet - insbesondere, wenn sie zwischen Träger und PU-Lack angeordnet ist - dauerhaft auf dem Papier, so dass der gewünschte optische Eindruck, welcher insbesondere in der Verpackungsindustrie für die Wiedererkennbarkeit eines Markenprodukts wichtig ist, langfristig gewährleistet werden kann.

Bezüglich der im Verfahren aufgebrachten Beschichtungen und eventueller zusätzlicher Schichten wird auf die oben hinsichtlich des Barrierepapiers dargestellten Vorteile und bevorzugter Ausführungsformen Bezug genommen, da diese auch vorteilhaft im oben beschriebenen Verfahren eingesetzt werden, da so dem Produkt die gewünschten Eigenschaften verliehen werden können.

Verfahrensseitig ist weiterhin vorteilhaft, dass das Barrierepapier zumindest abschnittsweise um ein zu verpackendes Produkt angeordnet wird und anschließend die thermisch aktivierbare Siegelschicht aktiviert wird, um Abschnitte des Barrierepapiers mit dem Produkt oder anderen Abschnitten der Verpackung (gegebenenfalls von Abschnitten desselben Barrierepapiers) zu verbinden. Diese Verfahrensvariante ermöglicht das besonders einfache Schließen einer Verpackung.

Verfahrensseitig ist weiterhin bevorzugt, dass das Barrierepapier mindestens einem Schneideprozess unterzogen wird. Bei diesem Schneideprozess kann das Barrierepapier auf die Dimension eines zu verpackenden Produkts angepasst werden. Dieser mindestens eine Schneideprozess kann (unabhängig von eventuellen weiteren Schneideprozessen) vor oder nach dem (abschnittsweisen) umschließen des zu verpackenden Produkts erfolgen. So wäre beispielsweise denkbar, dass ein Endlosschlauch des Barrierepapiers einseitig durch thermische Aktivierung verschlossen wird und durch einen Schneideprozess vom übrigen Schlauch getrennt wird und anschließend ein Produkt in den einseitig verschlossenen Schlauchabschnitt eingefüllt wird. Anschließend könnte dann der Schlauch auf der noch offenen Verpackungsseite abgeschnitten und anschließend verschlossen werden. Andererseits wäre es auch denkbar, den noch einseitig offenen Schlauch zunächst auf der noch offenen Verpackungsseite zu verschließen und erst anschließend die geschlossene Verpackung einschließlich des enthaltenen Produkts vom übrigen Schlauch abzutrennen.

Weitere Vorteile und Ausführungsformen ergeben sich aus den beigefügten Zeichnungen.

Darin zeigt:
- Fig. 1: eine schematische Darstellung eines erfindungsgemäßen Barrierepapiers und
- Fig. 2: eine Anwendung eines Barrierepapiers als Verpackungsbeutel.

Fig. 1 zeigt eine schematische Darstellung eines erfindungsgemäßen Barrierepapiers 1. Dieses Barrierepapier 1 weist einen Träger 2 auf, welcher zwei sich gegenüberliegende Seiten 3 und 4 aufweist. Jede dieser Seiten weist eine Beschichtung 5, 6 auf, wobei diese Beschichtungen 5, 6 sich unterscheiden. Eine zweite Beschichtungen 6 ist bevorzugt dazu geeignet, eine thermisch aktivierbare Verbindung zu einer Oberfläche eines anderen Barrierepapiers oder desselben Barrierepapiers 1 auszubilden. Mindestens eine der Beschichtungen 5, 6 ist derart ausgewählt, dass das Barrierepapier 1 eine Sauerstofftransportrate (OTR, Oxygen Transfer Rate) von ≤ 10 cm³/m²•d•bar und eine Wasserdampfdurchlässigkeit (MVTR, Moisture Vapor Transmission Rate) ≤ 15 g/m²•d aufweist. Mindestens die auf der ersten Seite 3 angeordnete erste Beschichtung 5 umfasst einen Polyurethan-Lack.

Anders als in Figur 1 dargestellt, kann eine oder mehrere weitere Schichten in dem Barrierepapier vorhanden sein. Bespiele für derartige Beschichtungen können beispielsweise ein Releaselack, eine Farbmischung, Primer, und/oder eine Metallisierung sein. Derartige Schichten können (unabhängig voneinander) jeweils vollflächig oder lediglich abschnittsweise vorhanden sein. Insbesondere vorteilhaft sind Schichten, welche beispielsweise im Rahmen einer Oberflächenvorbehandlung des Trägers aufgebracht werden. Diese können beispielsweise zur Reduzierung der Porosität dienen. Unabhängig davon kann für einige Anwendungen auf ein Primer vorteilhaft sein, welcher (unabhängig voneinander) auf der ersten und/oder der zweiten Seite des Trägers angeordnet sein kann. Insbesondere ist bevorzugt, dass eine Schicht ein vollflächiger Heißsiegellack, ein partieller Heißsiegellack oder ein partieller Kaltsiegel ist. Insbesondere im Fall, dass eine Schicht ein partieller Kaltsiegel ist, ist bevorzugt, dass auf der vom Träger abgewandten Seite der ersten Beschichtung ein Releaselack angeordnet ist.

Fig. 2 zeigt ein Anwendungsbeispiel für ein wie oben beschriebenes Barrierepapier 1. Im dargestellten Beispiel ist das Barrierepapier 1 zu einem Verpackungsbeutel 7 geformt. Dazu sind zumindest Abschnitte 8 der zweiten Beschichtung 6 des Barrierepapiers 1 aktiviert worden und gegenüber anderen Abschnitten des Barrierepapiers 1 gesiegelt worden. Die im Siegelbereich 8 auftretenden Adhäsionskräfte reichen aus, um ein in einer solchen Verpackung 7 enthaltenes Produkt (nicht gezeigt) über einen längeren Zeitraum, welcher sich bevorzugt über eine bis mehrere Wochen erstreckt, gegenüber zumindest einer Auswahl von für das Produkt schädlichen Umwelteinflüssen zu schützen. Insbesondere geeignet ist eine solche Verpackung 7 für Lebensmittel, welche zwar einerseits vor schädlichen Umwelteinflüssen geschützt werden sollten, wobei die Verpackung 7 jedoch auch leicht zu öffnen sein soll, ohne das Produkt zu beschädigen. Denkbar wäre beispielsweise die Verwendung einer derartigen Verpackung 7 für Süßwaren, wie beispielsweise Karamell- oder Kaubonbons.

### Bezugszeichenliste

- 1: Barrierepapier
- 2: Träger
- 3: erste Seite
- 4: zweite Seite
- 5: erste Beschichtung
- 6: zweite Beschichtung
- 7: Verpackung, Verpackungsbeutel
- 8: Abschnitt, Siegelbereich

## Patentansprüche

1. Barrierepapier (1) mit einem ein Papier umfassenden Träger (2), welcher auf einer ersten Seite (3) und auf einer der ersten Seite gegenüberliegenden zweiten Seite (4) jeweils zumindest abschnittsweise eine Beschichtung (5, 6) aufweist, wobei sich die Beschichtungen (5, 6) auf den beiden gegenüberliegenden Seiten (3, 4) unterscheiden, **dadurch gekennzeichnet, dass**
das Barrierepapier eine Sauerstofftransportrate nach DIN 53380-3 von ≤ 10 cm³/m²•d•bar und eine Wasserdampfdurchlässigkeit nach ISO 15106-3 ≤ 15 g/m²•d aufweist und mindestens die erste Beschichtung (5) auf der ersten Seite (3) einen, Polyurethan-Lack umfasst und mindestens die auf der zweiten Seite (4) angeordnete zweite Beschichtung (6) zumindest abschnittsweise eine im Kalt- oder Heißsiegelverfahren aktivierbare Siegelschicht umfasst.

2. Barrierepapier nach Anspruch 1,
**dadurch gekennzeichnet, dass**
das Papier des Trägers ein Flächengewicht im Bereich von 40 - 200 g/m², bevorzugt im Bereich von 80 - 150 g/m², insbesondere bevorzugt im Bereich von 85 - 110 g/m² aufweist.

3. Barrierepapier nach wenigstens einem der vorangegangenen Ansprüche,
**dadurch gekennzeichnet, dass**
die erste Beschichtung das Polyurethan in semikristalliner Form umfasst.

4. Barrierepapier nach wenigstens einem der vorangegangenen Ansprüche, **dadurch gekennzeichnet, dass**
die Siegelschicht eine Polymerbeschichtung bestehend aus Isoprene-, Styrol-Isopren-, Styrol-Latices, Styrol-Ethylen-Butadien-Latices, Styrol-Ethylen-Propylen-Latices, Styrol-Butadien-Latices und/oder (Alkylierte/Arylierte) Acrylat- und/oder (Alkylierte/A-rylierte) Styrol-Acrylat-Copolymere und/oder Olefinsche-Copolymere und/oder Ethylen-Vinylacetat-Copolymere oder Mischungen hieraus umfasst.

5. Barrierepapier nach wenigstens einem der vorangegangenen Ansprüche, **dadurch gekennzeichnet, dass** die erste und/oder zweite Beschichtung durch eine Zwischenschicht zumindest abschnittsweise von dem Träger beabstandet ist, wobei die Zwischenschicht bevorzugt eine Dispersion aus alkylierten Keten-Dimeren, und/oder Vinylsilan-Derivaten unterschiedlicher Molekulargewichte, oder Mischungen hieraus umfasst.

6. Barrierepapier nach wenigstens einem der vorangegangenen Ansprüche,
**dadurch gekennzeichnet, dass**
die erste Beschichtung mindestens ein Polymer, welches ausgewählt ist aus einer Gruppe, die mindestens einen Polyvinylalkohol, welcher bevorzugt als ein Homo- oder Co-Polymer vorliegt, ein Ethylen-Vinyllaurat-Alkohol-Copolymer, ein oder mehrere Copolymere eines Polyesters und aliphatischen Epoxiden, ein oder mehrere Copolymere eines (Alkylierten/Arylierten) Acrylats und aliphatischen Epoxiden, ein oder mehrere Homo- oder Co-Polymere des Polyvinylpyrolidon, ein oder mehrere Cycloolefin-Copolymere (COC), insbesondere bevorzugt auf Basis NorbornenPolymeren (COP) und bevorzugt auf Basis Norbornen-Ethylen-Copolymeren (COC), (teilweise oder vollständig hydriert), Polyamiden, Cellulosederivate, ein oder mehrere lösliche Polycarbonat-Copolymere einzeln oder in einer Kombination mehrerer der in der Gruppe enthaltenen Polymere und bevorzugt eine Vernetzungskomponente aus der Gruppe der Isocyanate, Amine, Anhydride, Oxazoline, Azeridine reaktive Silane, Dicarbonsäuren umfasst.

7. Barrierepapier nach wenigstens einem der vorangegangenen Ansprüche,
**dadurch gekennzeichnet, dass**
die erste und/oder zweite Beschichtung anorganische Feststoffe, bevorzugt tonerdebasierte Feststoffe und/oder Schichtsilikate insbesondere bevorzugt Glimmer-Partikel enthält, wobei die anorganischen Feststoffe in einer Menge von mindestens 10% Pigmentvolumenkonzentration in der Beschichtung vorliegen.

8. Barrierepapier nach wenigstens einem der vorangegangenen Ansprüche,
**dadurch gekennzeichnet, dass**
der Träger auf seiner ersten und/oder zweiten Seite einen Primer aufweist, welcher bevorzugt in einer Trockengewicht-Menge von 0,5 - 5 g/m², bevorzugt von 1 - 4 g/m², bevorzugt von 1,5 - 3 g/m², insbesondere bevorzugt von etwa 2 g/m² im Barrierepapier enthalten ist.

9. Barrierepapier nach wenigstens einem der vorangegangenen Ansprüche,
**dadurch gekennzeichnet, dass**
der Primer mindestens eine Substanz umfasst, die einzeln oder in einer Kombination mehrerer Substanzen aus einer Gruppe ausgewählt ist/sind, die ein oder mehrere Homo- oder Co-Polymere Polyvinylalkohole, ein oder mehrere Ethylen-Vinyllaurat-Alkohol-Copolymere, ein oder mehrere Homo- oder Co-Polymere des Polyvinylpyrolidon, ein oder mehrere Copolymere eines Polyesters und eines aliphatischen Epoxids, ein oder mehrere Copolymere eines (Alkylierte/Arylierte) Acrylats und eines aliphatischen Epoxids, ein oder mehrere (Alkylierte/Arylierte) Acrylate, Polyamide, Cellulosederivate oder ein oder mehrere quervernetztePolyurethane umfasst.

10. Barrierepapier nach wenigstens einem der vorangegangenen Ansprüche,
**dadurch gekennzeichnet, dass**
die zweite Beschichtung (6) auf der zweiten Seite (4) des Barrierepapiers (1) in einem Mengenbereich von 2 - 30 g/m², bevorzugt von 5 - 20 g/m², bevorzugt von 8 - 15 g/m², insbesondere bevorzugt von etwa 10 g/m² vorliegt.

11. Barrierepapier nach wenigstens einem der vorangegangenen Ansprüche,
**dadurch gekennzeichnet, dass**
die zweite Beschichtung auf der zweiten Seite Barrierepapiers im versiegelten Zustand eine Haftkraft gegenüber sich selbst und/oder einer anderen Lage eines identischen Barrierepapiers aufweist, welche mindestens1,5 N/15 mm, bevorzugt mindestens 3 N/15 mm, besonders bevorzugt mindestens 5 N/15 mm beträgt.

12. Barrierepapier nach wenigstens einem der vorangegangenen Ansprüche, **dadurch gekennzeichnet, dass** dieses zumindest eine weitere Schicht umfasst, welche Aluminiumoxid und/oder Siliciumoxid oder Aluminium umfasst und bevorzugt aus Aluminiumoxid oder Siliciumoxid oder Aluminium besteht.

13. Barrierepapier nach wenigstens einem der vorangegangenen Ansprüche, **dadurch gekennzeichnet, dass** dieses mit zumindest einem weiteren Papier und/oder mit sich selbst, bevorzugt mittels eines Nass- oder Trockenklebstoffs, zu einem Papierlaminat verbunden ist.

14. Verfahren zum Herstellen eines Barrierepapiers (1), welches eine Sauerstoff transportrate nach DIN 53380-3 von ≤ 10 cm³/m²•d•bar und eine Wasserdampfdurchlässigkeit nach ISO 15106-3 ≤ 15 g/m²•d aufweist,
**dadurch gekennzeichnet, dass**
ein ein Papier umfassender Träger (2) bereitgestellt wird, welcher auf einer ersten Seite (3) und auf einer der ersten Seite gegenüberliegenden zweiten Seite (4) jeweils zumindest abschnittsweise mit einer Beschichtung (5, 6) versehen wird, wobei sich die Beschichtungen auf den beiden gegenüberliegenden Seiten unterscheiden, wobei mindestens auf der zweiten Seite (4) eine thermisch aktivierbare zweite Beschichtung (6) aufgebracht und mindestens auf der ersten Seite (3) einen Polyurethan- Lack umfassende erste Beschichtung (5) aufgebracht wird, und diese Beschichtungen anschließend getrocknet werden.

## Claims

1. Barrier paper (1) having a carrier (2) comprising a paper, which carrier (2) has a coating (5, 6) on a first side (3) and on a second side (4) opposite the first side, in each case at least in sections, wherein the coatings (5, 6) differing on the two opposite sides (3, 4),
**characterized in that**
the barrier paper has an oxygen transport rate according to DIN 53380-3 of ≤ 10 cm³/m² •d•bar and a water vapor permeability according to ISO 15106-3 ≤ 15 g/m² •d and at least the first coating (5) on the first side (3) comprises a polyurethane varnish and at least the second coating (6) arranged on the second side (4) comprises, at least in sections, a sealing layer which can be activated by the cold or heat sealing process.

2. Barrier paper according to claim 1,
**characterized in that**
the paper of the carrier has a basis weight in the range of 40 - 200 g/m² preferably in the range of 80 - 150 g/m², in particular preferably in the range of 85 - 110 g/m².

3. Barrier paper according to at least one of the preceding claims,
**characterized in that**
the first coating comprises the polyurethane in semicrystalline form.

4. Barrier paper according to at least one of the preceding claims,
**characterized in that**
the sealing layer comprises a polymer coating consisting of isoprene, styrene-isoprene, styrene latices, styrene-ethylene-butadiene latices, styrene-ethylene-propylene latices, styrene-butadiene latices and/or (alkylated/acrylated) acrylate and/or (alkylated/acrylated) styrene-acrylate copolymers and/or olefinic copolymers and/or ethylene-vinyl acetate copolymers or mixtures thereof.

5. Barrier paper according to at least one of the preceding claims,
**characterized in that**
the first and/or second coating is spaced from the carrier at least in sections by an intermediate layer, wherein the intermediate layer preferably comprising a dispersion of alkylated ketene dimers, and/or vinylsilane derivatives of different molecular weights, or mixtures thereof.

6. Barrier paper according to at least one of the preceding claims,
**characterized in that**
the first coating comprises at least one polymer selected from a group comprising at least one polyvinyl alcohol, which is preferably in the form of a homo- or co-polymer, an ethylene-vinyl laurate-alcohol copolymer one or more copolymers of a polyester and aliphatic epoxides, one or more copolymers of an (alkylated/arylated) acrylate and aliphatic epoxides, one or more homo- or co-polymers of polyvinylpyrolidone, one or more cycloolefin copolymers (COC), in particular preferably based on norbornene polymers (COP) and preferably based on norbornene-ethylene copolymers (COC), (partially or completely hydrogenated), polyamides, cellulose derivatives, one or more soluble polycarbonate copolymers individually or in a combination of several of the polymers contained in the group and preferably a crosslinking component from the group of isocyanates, amines, anhydrides, oxazolines, azeridines, reactive silanes, dicarboxylic acids.

7. Barrier paper according to at least one of the preceding claims,
**characterized in that**
the first and/or second coating contains inorganic solids, preferably alumina-based solids and/or layer silicates, in particular preferably mica particles, wherein the inorganic solids being present in the coating in an amount of at least 10% pigment volume concentration.

8. Barrier paper according to at least one of the preceding claims,
**characterized in that**
the carrier has a primer on its first and/or second side, which primer is preferably contained in the barrier paper in a dry weight amount of 0.5 - 5 g/m² preferably of 1 - 4 g/m², preferably of 1.5 - 3 g/m², in particular preferably of about 2 g/m².

9. Barrier paper according to at least one of the preceding claims,
**characterized in that**
the primer comprises at least one substance selected individually or in a combination of several substances from a group comprising one or more homo- or co-polymers of polyvinyl alcohols, one or more ethylene-vinyl laurate-alcohol copolymers, one or more homo- or co-polymers of polyvinyl pyrolidone, one or more copolymers of a polyester and an aliphatic epoxide, one or more copolymers of an (alkylated/arylated) acrylate and an aliphatic epoxide, one or more (alkylated/arylated) acrylates, polyamides, cellulose derivatives or one or more crosslinked polyurethanes.

10. Barrier paper according to at least one of the preceding claims,
**characterized in that**
the second coating (6) is present on the second side (4) of the barrier paper (1) in an amount range of 2 - 30 g/m², preferably of 5 - 20 g/m², preferably of 8 - 15 g/m², in particular preferably of about 10 g/m².

11. Barrier paper according to at least one of the preceding claims,
**characterized in that**
the second coating on the second side barrier paper in the sealed state has an adhesive force relative to itself and/or another layer of an identical barrier paper which is at least 1.5 N/15 mm, preferably at least 3 N/15 mm, particularly preferably at least 5 N/15 mm.

12. Barrier paper according to at least one of the preceding claims,
**characterized in that**
this comprises at least one further layer which comprises aluminum oxide and/or silicon oxide or aluminum and preferably consists of aluminum oxide or silicon oxide or aluminum.

13. Barrier paper according to at least one of the preceding claims,
**characterized in that**
this is bonded to at least one other paper and/or to itself, preferably by means of a wet or dry adhesive, to form a paper laminate.

14. Method for producing a barrier paper (1) which has an oxygen transport rate according to DIN 53380-3 of ≤ 10 cm³/m² •d•bar and a water vapor permeability according to ISO 15106-3 ≤ 15 g/m² •d,
**characterized in that**
a carrier (2) comprising a paper is provided, which is provided on a first side (3) and on a second side (4) opposite the first side in each case at least in sections with a coating (5, 6), wherein the coatings differing on the two opposite sides, wherein a thermally activatable second coating (6) being applied at least to the second side (4) and a first coating (5) comprising a polyurethane coating being applied at least to the first side (3), and these coatings then being dried.

## Revendications

1. Papier barrière (1) avec un support (2) comprenant un papier, lequel présente, sur un premier côté (3) et sur un deuxième côté (4) faisant face au premier côté, respectivement au moins par endroits un revêtement (5, 6), dans lequel les revêtements (5, 6) sont différents sur les deux côtés se faisant face (3, 4),
**caractérisé en ce que**
le papier barrière présente un taux de transport d'oxygène selon la norme DIN 53380-3 ≤ 10 cm³/m²·d·bar et une perméabilité à la vapeur d'eau selon la norme ISO 15106-3 ≤ 15 g/m²·d et au moins le premier revêtement (5) comprend sur le premier côté (3) un vernis polyuréthane et au moins le deuxième revêtement (6) disposé sur le deuxième côté (4) comprend au moins par endroits une couche de scellement pouvant être activée dans le procédé de scellement à froid ou à chaud.

2. Papier barrière selon la revendication 1,
**caractérisé en ce que**
le papier du support présente une masse par unité de surface dans la plage de 40 - 200 g/m², de manière préférée dans la plage de 80 - 150 g/m², en particulier de manière préférée dans la plage de 85 - 110 g/m².

3. Papier barrière selon au moins l'une quelconque des revendications précédentes,
**caractérisé en ce que**
le premier revêtement comprend le polyuréthane sous une forme semi-cristalline.

4. Papier barrière selon au moins l'une quelconque des revendications précédentes,
**caractérisé en ce que**
la couche de scellement comprend un revêtement polymère constitué de latex d'isoprène, de latex de styrène-isoprène, de latex de styrène, de latex de styrène-éthylène-butadiène, de latex de styrène-éthylène-propylène, de latex de styrène-butadiène et/ou de copolymères d'acrylate (alkylés/arylés) et/ou de copolymères de styrène-acrylate (alkylés/arylés) et/ou de copolymères oléfiniques et/ou de copolymères d'éthylène-acétate de vinyle ou de mélanges de ceux-ci.

5. Papier de barrière selon au moins l'une quelconque des revendications précédentes,
**caractérisé en ce que**
le premier et/ou le deuxième revêtement sont espacés du support au moins par endroits par une couche intermédiaire, dans lequel la couche intermédiaire comprend de manière préférée une dispersion composée de dimères de cétène alkylés et/ou de dérivés de vinylsilane à poids moléculaires différents, ou des mélanges de ceux-ci.

6. Papier de barrière selon au moins l'une quelconque des revendications précédentes,
**caractérisé en ce que**
le premier revêtement comprend au moins un polymère, lequel est choisi parmi un groupe comprenant au moins un alcool polyvinylique, lequel est présent de manière préférée en tant qu'un homo- ou copolymère, un copolymère d'éthylène-laurate de vinyle-alcool, un ou plusieurs copolymères d'un polyester et d'époxydes aliphatiques, un ou plusieurs copolymères d'un acrylate (alkylé/arylé) et d'époxydes aliphatiques, un ou plusieurs homo- ou copolymères de la polyvinylpyrrolidone, un ou plusieurs copolymères de cyclooléfine (COC), en particulier de manière préférée à base de polymères de norbornène (COP) et de manière préférée à base de copolymères de norbornène-éthylène (COC), (en partie ou en totalité hydratés), des polyamides, des dérivés de cellulose, un ou plusieurs copolymères de polycarbonate solubles individuellement ou dans une combinaison de plusieurs polymères contenus dans le groupe et de manière préférée un composant de réticulation issu du groupe des isocyanates, des amines, des anhydrides, des oxazolines, des silanes réactifs aux aziridines, des acides dicarboxyliques.

7. Papier barrière selon au moins l'une quelconque des revendications précédentes,
**caractérisé en ce que**
le premier et/ou le deuxième revêtement contiennent des matières solides inorganiques, de manière préférée des matières solides à base d'argile et/ou des silicates lamellaires, en particulier de manière préférée des particules de mica, dans lequel les matières solides inorganiques sont présentent en une quantité d'au moins 10 % de la concentration du volume de pigments dans le revêtement.

8. Papier barrière selon au moins l'une quelconque des revendications précédentes,
**caractérisé en ce que**
le support présente sur son premier et/ou deuxième côté un apprêt, lequel est contenu de manière préférée en une quantité en poids sec de 0,5 - 5 g/m², de manière préférée de 1 - 4 g/m², de manière préférée de 1,5 - 3 g/m², en particulier de manière préférée d'environ 2 g/m² dans le papier barrière.

9. Papier barrière selon au moins l'une quelconque des revendications précédentes,
**caractérisé en ce que**
l'apprêt comprend au moins une substance, qui est choisie individuellement ou dans une combinaison de plusieurs substances issues d'un groupe, qui comprend un ou plusieurs homo- ou copolymères, des alcools polyvinyliques, un ou plusieurs copolymères d'éthylène-laurate de vinyle-alcool, un ou plusieurs homo- ou copolymères de la polyvinylpyrrolidone, un ou plusieurs copolymères d'un polyester et d'un époxyde aliphatique, un ou plusieurs copolymères d'un acrylate (alkylé/arylé) et d'un époxyde aliphatique, un ou plusieurs acrylates (alkylés/arylés), des polyamides, des dérivés de cellulose ou un ou plusieurs polyuréthanes réticulés.

10. Papier barrière selon au moins l'une quelconque des revendications précédentes,
**caractérisé en ce que**
le deuxième revêtement (6) est présent sur le deuxième côté (4) du papier barrière (1) dans une plage de quantités de 2 - 30 g/m², de manière préférée de 5 - 20 g/m², de manière préférée de 8 - 15 g/m², en particulier de manière préférée d'environ 10 g/m².

11. Papier barrière selon au moins l'une quelconque des revendications précédentes,
**caractérisé en ce que**
le deuxième revêtement présente, sur le deuxième côté du papier barrière, dans l'état scellé, une force d'adhérence par rapport à lui-même et/ou à une autre couche d'un papier barrière identique, laquelle est d'au moins 1,5 N/15 mm, de manière préférée d'au moins 3 N/15 mm, de manière particulièrement préférée d'au moins 5 N/15 mm.

12. Papier barrière selon au moins l'une quelconque des revendications précédentes,
**caractérisé en ce que**
celui-ci comprend au moins une autre couche, laquelle comprend de l'oxyde d'aluminium et/ou de l'oxyde de silicium ou de l'aluminium et est constituée de manière préférée d'oxyde d'aluminium ou d'oxyde de silicium ou d'aluminium.

13. Papier barrière selon au moins l'une quelconque des revendications précédentes,
**caractérisé en ce que**
celui-ci est relié à au moins un autre papier et/ou à lui-même, de manière préférée au moyen d'une colle humide ou sèche, en un aggloméré en papier.

14. Procédé de fabrication d'un papier barrière (1), lequel présente un taux de transport d'oxygène selon la norme DIN 53380-3 ≤ 10 cm3/m²·d·bar et une perméabilité à la vapeur d'eau selon la norme ISO 15106-3 ≤ 15 g/m²·d,
**caractérisé en ce que**
est fourni un support (2) comprenant du papier, lequel est pourvu respectivement au moins par endroits d'un revêtement (5, 6) sur un premier côté (3) et sur un deuxième côté (4) opposé au premier côté, dans lequel les revêtements se différencient sur les deux côtés opposés, dans lequel un deuxième revêtement (6) pouvant être activé thermiquement est appliqué au moins sur le deuxième côté (4) et un premier revêtement (5) comprenant un vernis polyuréthane est appliqué au moins sur le premier côté (3), puis ces revêtements sont séchés.
